# EUROPÄISCHE PATENTSCHRIFT

(11) **EP 3 749 793 B1**
(45) Veröffentlichungstag und Bekanntmachung des Hinweises auf die Patenterteilung: **12.07.2023**
(21) Anmeldenummer: 19703657.7
(22) Anmeldetag: 30.01.2019
(51) Int. Cl.: C23C 2/06, C21D 9/46, C25D 11/02, C22C 38/00

(54) **VERFAHREN ZUR HERSTELLUNG EINES STAHLBANDES MIT VERBESSERTER HAFTUNG METALLISCHER SCHMELZTAUCHÜBERZÜGE**
METHOD FOR PRODUCING A STEEL STRIP WITH IMPROVED BONDING OF METALLIC HOT-DIP COATINGS
PROCÉDÉ DE FABRICATION D'UNE BANDE D'ACIER À ADHÉRENCE AMÉLIORÉE DE DÉPÔTS MÉTALLIQUES PAR IMMERSION À CHAUD

(30) Priorität: 06.02.2018 DE 102018102624
(43) Veröffentlichungstag der Anmeldung: 16.12.2020
(73) Patentinhaber: Salzgitter Flachstahl GmbH, 38239 Salzgitter (DE)
(72) Erfinder: DEBEAUX, Marc, 47251 Duisburg (DE); KÖPPER, Nils, 47251 Duisburg (DE)
(74) Vertreter: Moser Götze & Partner Patentanwälte mbB
(86) Internationale Anmeldenummer: PCT/EP2019/052191
(87) Internationale Veröffentlichungsnummer: WO 2019/154680

(56) Entgegenhaltungen:
- WO-A1-2017/110054
- JP-A- H05 171 392
- JP-A- H05 239 605

## Beschreibung

Die Erfindung betrifft ein Verfahren zur Herstellung eines kalt- oder warmgewalzten Stahlbandes mit verbesserter Haftung metallischer Schmelztauchüberzüge, das neben Eisen als Hauptbestandteil und unvermeidbaren Verunreinigungen ein oder mehrere der sauerstoffaffinen Elemente in Gewichts-% enthält: AI: mehr als 0,02, Cr: mehr als 0,1, Mn: mehr als 1,3 oder Si: mehr als 0,1, wobei die Oberfläche des Stahlbandes gereinigt wird, das Stahlband geglüht wird, das Stahlband zur Erzielung einer im Wesentlichen aus metallischem Eisen bestehenden Oberfläche mit einer Oxidation und einer Reduktion behandelt wird und anschließend das so behandelte und geglühte Stahlband mit einem Schmelztauchüberzug beschichtet wird. Insbesondere betrifft die Erfindung hoch- und höchstfestes Stahlband mit Festigkeiten von etwa 500 MPa bis 1700 MPa.

Für die durch Schmelztauchen aufgebrachten Beschichtungen beziehungsweise Legierungsbeschichtungen sind unter anderem Aluminium-Silizium (AS/AISi), Zink (Z), Zink-Aluminium (ZA), Zink-Aluminium-Eisen (ZF/Galvannealed), Zink-Magnesium-Aluminium (ZM/ZAM), Zink-Mangan-Aluminium und Aluminium-Zink (AZ) bekannt. Diese Korrosionsschutzbeschichtungen werden üblicherweise in kontinuierlichen Durchlaufverfahren in einem Schmelzbad auf das Stahlband (Warm- oder Kaltband) aufgebracht.

Die Offenlegungsschrift JP H05 171392 A beschreibt ein Verfahren zum Aufbringen eines Zinküberzugs auf ein hochfestes Stahlblech, das neben Eisen und unvermeidbaren Verunreinigungen ein oder mehrere sauerstoffaffine Elemente, wie beispielsweise P, Si, Mn, Ti, Cr, AI, B, oder Legierungselemente enthält, mit dem Ziel, die Oberflächengleichmäßigkeit von nicht-beschichteten Teilen zu verbessern. Das Stahlblech wird gereinigt und einer anodischen elektrolytischen Behandlung bei Stromdichten von 20 bis 80 A/cm² unterzogen, wobei eine Oxidschicht gebildet wird.

Die Patentschrift DE 10 2013 105 378 B3 offenbart ein Verfahren zur Herstellung eines Stahlflachproduktes, welches neben Eisen und unvermeidbaren Verunreinigungen in Gew.-% bis zu 35 Mn, bis zu 10 AI, bis zu 10 Si und bis zu 5 Cr enthält. Nach einem Aufwärmen in einem Vorwärmofen auf eine Temperatur zwischen 600 und 1000°C, in welchem das Stahlflachprodukt bei erhöhten Temperaturen einer oxidierenden Atmosphäre ausgesetzt wird und einem rekristallisierenden Glühen im Glühofen, in dem eine gegenüber FeO reduzierend wirkende Glühatmosphäre herrscht, wird das Stahlflachprodukt im Schmelztauchbad beschichtet.

Die Offenlegungsschrift DE 10 2010 037 254 A1 offenbart ein Verfahren zum Schmelztauchbeschichten eines Stahlflachproduktes, wobei das Stahlflachprodukt aus einem nichtrostenden Stahl erzeugt ist, der neben Eisen und unvermeidbaren Verunreinigungen in Gew.-% enthält: 5 bis 30 Cr, < 6 Mn, < 2 Si und < 0,2 Al. Das Stahlflachprodukt wird zunächst auf Temperaturen von 550 bis 800°C erwärmt und bei dieser Temperatur unter einer oxidierenden Voroxidationsatmosphäre voroxidiert, sodann unter einer reduzierenden Halteatmosphäre gehalten und abschließend durch ein Schmelzbad geleitet.

Die Offenlegungsschriften US 2016 010 23 79 A1 und US 2013 030 49 82 A1 offenbaren jeweils ein Verfahren zur Herstellung eines beschichteten Stahlbandes, das in Gew.-% enthält: 0,5 bis 2 Si, 1 bis 3 Mn, 0,01 bis 0,8 Cr und 0,01 bis 0,1 Al. Nach einer Oxidationsbehandlung des Stahlbandes bei Temperaturen von größer 400°C in oxidativer Atmosphäre wird das Stahlband reduzierend geglüht und anschließend schmelztauchbeschichtet.

Aus der Offenlegungsschrift WO 2013/007578 A2 ist bekannt, dass hochfeste Stähle mit höheren Gehalten an Elementen wie Si, AI, Mn oder Cr im Zuge der dem schmelztauchbeschichten vorgeschalteten Glühung des Stahlbandes, selektiv passive, nicht benetzbare Oxide auf der Stahloberfläche bilden, wodurch die Haftung des Überzugs auf der Stahlbandoberfläche verschlechtert wird und dies gleichzeitig zur Ausbildung von unverzinkten Stellen führen kann. Diese Oxide bilden sich auf Grund der herrschenden Glühatmosphäre, die zwangsläufig immer geringe Spuren an H₂O oder O₂ enthält und für die genannten Elemente oxidativ ist.

Offenbart wird in der genannten Schrift unter anderem ein Verfahren, bei dem im Zuge einer Glühung unter oxidierenden Bedingungen in einem ersten Schritt eine Voroxidation des Stahlbandes stattfindet, mit der eine gezielt deckende FeO-Schicht erzeugt wird, die eine selektive Oxidation verhindert. In einem zweiten Schritt wird diese Schicht anschließend wieder zu metallischem Eisen reduziert.

Die Einstellung der gewünschten Oxidschichtdicke bei der Voroxidation - während der Glühung - ist sehr anspruchsvoll und insbesondere durch technisch bedingte Schwankungen beziehungsweise Prozess-Schwankungen über Bandbreite und - länge fehleranfällig. Dies kann im schlimmsten Fall bei unzureichender Oxidation bzw. Reduktion zu lokalem Haftungsversagen des Überzugs führen. Zudem ist eine In-Line Messung der Oxidschichtdicke bei den prozessbedingt hohen Temperaturen nicht oder nur mit hohem Aufwand möglich. Des Weiteren werden für jeden Stahl angepasste Parametersätze benötigt, was das Verfahren noch aufwändiger macht. Außerdem ist die Integration in bestehende Anlagen oftmals schwierig zu realisieren und damit sehr kostenintensiv.

Aufgabe der Erfindung ist es deshalb, ein Verfahren zur Herstellung eines Stahlbandes, das neben Eisen und unvermeidbaren Verunreinigungen, ein oder mehrere der sauerstoffaffinen Elemente Aluminium, Chrom, Mangan oder Silizium enthält, welches weniger kostenintensiv ist und gleichmäßige, reproduzierbare Haftungsbedingungen für den Überzug liefert. Des Weiteren soll eine In-Line Messung der Oxidschichtdicke möglich sein.

Die Lehre der Erfindung umfasst ein Verfahren zur Herstellung eines Stahlbandes, das neben Eisen als Hauptbestandteil und unvermeidbaren Verunreinigungen ein oder mehrere der sauerstoffaffinen Elemente in Gewichts-% enthält: AI: mehr als 0,02, Cr: mehr als 0,1, Mn: mehr als 1,3 oder Si: mehr als 0,1, wobei die Oberfläche des Stahlbandes gereinigt wird, das Stahlband geglüht wird und anschließend das so behandelte und geglühte Stahlband mit einem Schmelztauchüberzug beschichtet wird, welches dadurch gekennzeichnet ist, dass das Stahlband vor dem Glühen bei Temperaturen unterhalb von 200 °C oxidationsbehandelt wird, wobei auf der Oberfläche des Stahlbandes unter Ausbildung von Oxiden mit Eisen aus dem Stahlband eine Eisenoxid enthaltene Oxidschicht ausgebildet wird, welche im Zuge des Glühens unter einer reduzierenden Atmosphäre zur Erzielung einer im Wesentlichen aus metallischem Eisen bestehende Oberfläche reduktionsbehandelt wird, wobei die Oxidationsbehandlung eine anodische Oxidation ist, wobei eine Oxidschicht mit einer Mindestdicke von mindestens 5 nm und maximal bis zu 500 nm auf der Oberfläche des Stahlbandes ausgebildet wird,
wobei die anodische Oxidation bei Stromdichten zwischen 50 und 400 A/dm² in einer 20 bis 60 %-igen NaOH- oder KOH-Lösung bei einer Elektrolyttemperatur von mindestens 45 °C bis maximal 3 K unterhalb der Siedetemperatur des Elektrolyten erfolgt. Die erfindungsgemäße Oxidationsbehandlung ist unabhängig von dem Prozessschritt des Glühens. Die Umgebungstemperatur des Stahlbandes entspricht der Temperatur des Verarbeitungsortes und kann daher mit 15 °C bis 50 °C angegeben werden.

Die Oxidationsbehandlung findet bei Temperaturen unterhalb von 200 °C, vorzugsweise unterhalb von 150 °C, besonders vorzugsweise unterhalb von 135 °C statt (Temperaturen jeweils bezogen auf das Stahlband). Nach unten ist diese Oxidationstemperatur bevorzugt mit der Raumtemperatur im Bereich von 15 °C bis 25 °C begrenzt. Bei diesen Temperaturen unterhalb von 200 °C kann aufgrund von zu niedrigen Diffusionsgeschwindigkeiten der an der Oxidationsreaktion beteiligten Elemente, keine Oxidation in sauerstoffhaltiger Atmosphäre mit ausreichender Schichtdicke in einem wirtschaftlichen Prozess erfolgen. Ausgehend von der Raumtemperatur wird das Stahlband sich während der Oxidationsbehandlung über entstehende Prozesswärme auch erwärmen, aber bleibt unterhalb von 200 °C.

Das für das erfindungsgemäße Verfahren eingesetzte Stahlband weist dabei vorteilhaft neben Eisen und erschmelzungsbedingten Verunreinigungen ein oder mehrere der sauerstoffaffinen Elemente in Gewichts-% auf: AI: 0,02 bis 15, Cr: 0,1 bis 9, Mn: 1,3 bis 35 oder Si: 0,1 bis 10.

Besonders vorteilhaft weist das Stahlband folgende Gehalte an einem oder mehreren der sauerstoffaffinen Elemente in Gewichts-% auf: AI: 0,02 bis 3, Cr: 0,2 bis 1, Mn: 1,5 bis 7, Si: 0,15 bis 3 beziehungsweise bevorzugt: AI: 0,02 bis 1, Cr: 0,3 bis 1, Mn: 1,7 bis 3, Si: 0,15 bis 1.

In einer erfindungsgemäßen Ausgestaltung der Erfindung ist vorgesehen, dass die Oxidationsbehandlung eine anodische Oxidation ist, wobei eine Oxidschicht mit einer Mindestdicke von mindestens 5 nm und maximal bis zu 500 nm auf der Oberfläche des Stahlbandes ausgebildet wird. Dünnere Schichten führen nicht zu der gewünschten Haftungsverbesserung. Dickere Schichten zeigen eine unzureichende Haftung auf dem Substrat.

Die Ausführung der Anodisierung kann entweder inline vor dem Glühofen einer kontinuierlichen Schmelztauchveredelungsanlage oder einer kontinuierlichen Durchlaufglühe erfolgen. Die Schritte Anodisieren und Glühen des erfindungsgemäßen Verfahrens können aber auch in separaten Anlagen erfolgen.

Wenngleich die erfindungsgemäße Oxidationsbehandlung erfindungsgemäß als anodische Oxidation durchgeführt wird, sind aber auch grundsätzlich andere Oxidationsverfahren, wie zum Beispiel die Plasmaoxidation oder nasschemische Verfahren in sauerstoffabgebenden Medien grundsätzlich anwendbar.

In einer bevorzugten Ausgestaltung der Erfindung wird eine Oxidschicht mit einer Dicke von 10 nm bis 200 nm auf der Oberfläche des Stahlbandes und besonders bevorzugt mit einer Dicke von 30 nm bis 150 nm auf der Oberfläche des Stahlbandes ausgebildet.

Für die Anodisierung selbst haben sich Stromdichten zwischen 50 und 400 A/dm² und in einer 20 bis 60 Gewichts-%-igen NaOH- oder KOH- Lösung bei einer Elektrolyttemperatur von mindestens 45 als besonders vorteilhaft herausgestellt. Die Elektrolyttemperatur liegt erfindungsgemäß maximal 3 K unterhalb der Siedetemperatur des Elektrolyten. Der Elektrolyt kann neben NaOH und KOH oder weiteren alkalischen Medien auch Additive (z.B. Komplexbildner, Chelatliganden, Netzmittel, Inhibitoren, pH-Stabilisatoren) sowie nicht vermeidbare Verunreinigungen durch die eingetragenen Bestandteile des Stahlbandes sowie deren Reaktionsprodukte enthalten.

Das Stahlband wird über den Elektrolyten aktiv erwärmt auf Temperaturen zwischen Raumtemperatur und 3 °C unterhalb Siedetemperatur (Siedetemperatur von konzentrierten NaOH-Lösungen liegt deutlich über 100 °C bis etwa 135 °C). Typischerweise weist der Elektrolyt Temperaturen von 50 °C bis 65 °C auf.

Der große Vorteil der erfindungsgemäßen Oxidationsbehandlung - vor der Glühbehandlung - mittels anodischer Oxidation liegt in der sehr einfachen und sehr schnellen Regelung und sicheren Kontrolle dieses Verfahrens unabhängig von der erforderlichen Glühung, so dass eine sehr gleichmäßige Schichtausbildung sowie In-Line Messungen der Oxidschichtdicke außerhalb des Glühofens problemlos möglich sind.

Durch das erfindungsgemäße Verfahren ergibt sich ein vergrößertes Einsatzspektrum hinsichtlich bestehender Verfahren auf noch höher legierte Stähle, da durch die prozessbedingte poröse Struktur der Anodisierungsschicht eine vollständige Reduktion auch bei höheren Schichtauflagen der Eisenoxidschicht möglich ist, da hierdurch die Reduktionsgeschwindigkeit erhöht wird.

Die Glühung des so durch Anodisieren vorkonditionierten Stahlbandes wird vorteilhaft in einem Durchlaufglühofen durchgeführt, bei einer Glühtemperatur von 650 °C bis 880 °C und einer Aufheizrate von 5 K/s bis 100 K/s, mit einer reduzierenden Glühatmosphäre, bestehend aus 1 bis 30 % H₂ Rest N₂ und einem Taupunkt zwischen +15 und -70 °C und einer Haltezeit des Stahlbandes auf Glühtemperatur zwischen 30 s und 650 s mit anschließender Abkühlung auf eine Temperatur zwischen 30 °C und 500 °C. Falls die Temperatur des Bandes auf unter 400 °C abgekühlt wurde, wird dieses bis zum vor dem Eintauchen in das metallische Schmelzbad wieder auf eine Temperatur zwischen 400 °C und 500 °C erwärmt. Anschließend wird das Stahlband mit dem metallischen Überzug schmelztauchbeschichtet.

Als besonders vorteilhaft haben sich folgende Glühparameter herausgestellt: Glühtemperatur 750 bis 850 °C; Aufheizrate von 10 bis 50 K/s; H₂ von 1 bis 10 %, Rest N2 und einem Taupunkt zwischen -10 bis -50 °C und einer Haltezeit des Stahlbandes auf Glühtemperatur von 60 bis 180 s.

Die im Anhang dargestellte Figur 1 zeigt ein Fe-GDOES-Spektrum einer anodisierten und anschließend reduzierend geglühten unverzinkten Stahlprobe eines HCT980XD (Glühbedingungen: 830°C, 165 s, TP -30 °C) im Vergleich zu einer unbehandelten Stahlprobe gleicher Güte. Auf der erfindungsgemäß anodisierten Stahlprobe ist der oberflächennahe Eisenanteil bei den gewählten Bedingungen signifikant höher im Vergleich zur unbehandelten Referenzprobe. Auf der erfindungsgemäß anodisierten Probe konnte bei den gegebenen Bedingungen das vorher gebildete Eisenoxid vollständig reduziert werden, auch die porige Struktur der frisch anodisierten Oberfläche wird nach dem Glühprozess nicht mehr beobachtet. Im Vergleich zur Referenz wird durch das vorherige Anodisieren der Probe die Haftung des Überzugs verbessert.

Die erfindungsgemäße Ausbildung der internen und externen Oxide ist in Figur 2 schematisch dargestellt. Mittels der erfindungsgemäßen Anodisierung mit anschließender Glühung in HNx-Atmosphäre wird die Bildung von nur wenigen globularen externen Oxiden erreicht. Durch den hohen Anteil an metallischer Oberfläche kann eine Schmelztauchveredelung ohne Beeinträchtigung der Haftung und Oberflächenanmutung durchgeführt werden. Der Referenzprozess ist in Figur 3 gezeigt. Dargestellt ist das Schema einer typischen Glühung vor der Schmelztauchveredelung mit Bildung einer nahezu deckenden externen Oxidschicht. Diese stört die anschließende Benetzung in erheblichem Maße und führt zu unverzinkten Stellen und Haftungsproblemen des Schmelztauchüberzugs.

Durch die bei der Anodisierung vorteilhaft erzielbare erhöhte Porosität gegenüber thermisch erstellten Oxidschichten, können durch Anodisierung erstellte Schichten auch bei höheren Oxidschichtauflagen noch im Glühofen wieder reduziert werden.

Die nach dem erfindungsgemäßen Verfahren hergestellten schmelztauchbeschichteten Stahlbänder, können vorzugsweise, aber nicht einschränkend, zur Herstellung von Teilen für Kraftfahrzeuge Anwendung finden, wie zum Beispiel zur Herstellung von kaltumgeformten, warmumgeformten oder pressformgehärteten Bauteilen. Als Beschichtungen für die Stahlbänder kommen grundsätzlich Aluminium-Silizium (AS/AISi), Zink (Z), Zink-Aluminium (ZA), Zink-Aluminium-Eisen (ZF/Galvannealed), Zink-Magnesium-Aluminium (ZM/ZAM) oder Zink-Mangan-Aluminium und Aluminium-Zink (AZ) in Betracht.

Zusammenfassend sind bei Anwendung des erfindungsgemäßen Verfahrens folgende Vorteile festzuhalten:
- Verbesserung der Verzinkbarkeit von Stählen insbesondere bei erhöhtem Legierungsgehalt
- Verbesserung der Oberflächenqualität in Bezug auf Optik und Oberflächendefekte
- Bei der Entwicklung neuer Legierungskonzepte fließen neben den mechanischtechnologischen Eigenschaften des Werkstoffes auch Anforderungen an eine spätere Beschichtung mit ein. Soll das Stahlband beispielsweise in einem kontinuierlichen Verfahren nach dem Glühen schmelztauchveredelt werden, so ist bei der Legierungsentwicklung bereits zu berücksichtigen, dass eine Benetzbarkeit gegeben sein muss. Durch das erfindungsgemäße Verfahren kann ein höherer Freiheitsgrad bei der Legierungsentwicklung erreicht werden. Hierdurch können Kosten bei der Legierung eingespart werden oder verbesserte mechanisch-technologische Eigenschaften erreicht werden.
- Messung der Oxidschichtdicke vor der Glühbehandlung möglich
- Homogene Abscheidung der Oxidschicht über Bandbreite und -länge
- Schnelle und automatische Anpassung der Anodisierungsparameter bei Geschwindigkeitseinbrüchen und Gütenwechsel möglich
- Der Emissionsgrad des Stahlbandes kann durch die Anodisierung vor dem Glühprozess erhöht werden. Daraus resultieren größere Aufheizraten im Ofen. Es wird dann ermöglicht, die Bandgeschwindigkeit bei gleicher Ofenlänge zu erhöhen.

## Patentansprüche

1. Verfahren zur Herstellung eines Stahlbandes, das neben Eisen als Hauptbestandteil und unvermeidbaren Verunreinigungen ein oder mehrere der sauerstoffaffinen Elemente in Gewichts-% enthält: AI: mehr als 0,02, Cr: mehr als 0,1, Mn: mehr als 1,3 oder Si: mehr als 0,1, wobei die Oberfläche des Stahlbandes gereinigt wird, das Stahlband geglüht wird und anschließend das so behandelte und geglühte Stahlband mit einem Schmelztauchüberzug beschichtet wird, **dadurch gekennzeichnet, dass** das Stahlband vor dem Glühen bei Temperaturen unterhalb von 200 °C oxidationsbehandelt wird, wobei auf der Oberfläche des Stahlbandes unter Ausbildung von Oxiden mit Eisen aus dem Stahlband eine Eisenoxid enthaltene Oxidschicht ausgebildet wird, welche im Zuge des Glühens unter einer reduzierenden Atmosphäre zur Erzielung einer im Wesentlichen aus metallischem Eisen bestehenden Oberfläche reduktionsbehandelt wird,
wobei die Oxidationsbehandlung eine anodische Oxidation ist, wobei eine Oxidschicht mit einer Mindestdicke von mindestens 5 nm und maximal bis zu 500 nm auf der Oberfläche des Stahlbandes ausgebildet wird,
wobei die anodische Oxidation bei Stromdichten zwischen 50 und 400 A/dm² in einer 20 bis 60 %-igen NaOH- oder KOH-Lösung bei einer Elektrolyttemperatur von mindestens 45 °C bis maximal 3 K unterhalb der Siedetemperatur des Elektrolyten erfolgt.

2. Verfahren nach Anspruch 1, **dadurch gekennzeichnet, dass** die Oxidationsbehandlung bei Temperaturen unterhalb von 150 °C, vorzugsweise unterhalb von 135 °C, stattfindet.

3. Verfahren nach Anspruch 1 oder 2, **dadurch gekennzeichnet, dass** das Glühen bei Temperaturen von 660 °C bis 880 °C stattfindet.

4. Verfahren nach mindestens einem der Ansprüche 1 bis 3, **dadurch gekennzeichnet, dass** das Stahlband neben Eisen und erschmelzungsbedingten Verunreinigungen ein oder mehrere der sauerstoffaffinen Elemente in Gewichts-% enthält: AI: 0,02 bis 15, Cr: 0,1 bis 9, Mn: 1,3 bis 35 oder Si: 0,1 bis 10.

5. Verfahren nach Anspruch 4, **dadurch gekennzeichnet, dass** das Stahlband neben Eisen und erschmelzungsbedingten Verunreinigungen ein oder mehrere der sauerstoffaffinen Elemente in Gewichts-% aufweist: AI: 0,02 bis 3, Cr: 0,2 bis 1, Mn: 1,5 bis 7, Si: 0,15 bis 3 beziehungsweise bevorzugt: AI: 0,02 bis 1, Cr: 0,3 bis 1, Mn: 1,7 bis 3, Si: 0,15 bis 1.

6. Verfahren nach Anspruch 5, **dadurch gekennzeichnet, dass** eine Oxidschicht mit einer Dicke von 10 nm bis 200 nm auf der Oberfläche des Stahlbandes ausgebildet wird.

7. Verfahren nach Anspruch 6, **dadurch gekennzeichnet, dass** eine Oxidschicht mit einer Dicke von 30 nm bis 150 nm auf der Oberfläche des Stahlbandes ausgebildet wird.

8. Verfahren nach mindestens einem der Ansprüche 1 bis 7, **dadurch gekennzeichnet, dass** das Glühen in einem Durchlaufglühofen durchgeführt wird, bei einer Glühtemperatur von 700 °C bis 880 °C und einer Aufheizrate von 5 K/s bis 100 K/s, mit einer reduzierenden Glühatmosphäre, bestehend aus 2 bis 30 % H₂ und 98 bis 70 % N₂ und einem Taupunkt zwischen +15 und -70 °C und einer Haltezeit des Stahlbandes auf Glühtemperatur zwischen 30 s und 650 s mit anschließender Abkühlung auf eine Temperatur zwischen 400 °C und 500 °C mit anschließender Durchführung der Beschichtung des Stahlbandes mit dem metallischen Überzug.

9. Verfahren nach Anspruch 8, **dadurch gekennzeichnet, dass** die Glühtemperatur 750 bis 850 °C, die Aufheizrate von 10 bis 50 K/s beträgt, die Glühatmosphäre 1 bis 10 % H₂, Rest N₂ aufweist und einem Taupunkt zwischen -10 bis -50 °C und einer Haltezeit des Stahlbandes auf Glühtemperatur von 60 bis 180 s.

10. Verfahren nach mindestens einem der Ansprüche 1 bis 9, **dadurch gekennzeichnet, dass** als metallische Überzüge Aluminium-Silizium (AS, AISi), Zink (Z), Zink-Aluminium (ZA), Zink-Aluminium-Eisen (ZF/Galvannealed), Zink-Magnesium-Aluminium (ZM, ZAM), Zink-Mangan-Aluminium oder Aluminium-Zink (AZ) verwendet werden.

11. Verwendung des Verfahrens zur Herstellung eines Stahlbandes nach einem der Ansprüche 1 bis 10 für eine Herstellung von Teilen für Kraftfahrzeuge oder für eine Herstellung von pressformgehärteten Bauteilen von Kraftfahrzeugen.

## Claims

1. Method for producing a steel strip which contains, in addition to iron as the main constituent and unavoidable impurities, one or more of the oxygen-affine elements in wt.%: Al: more than 0.02, Cr: more than 0.1, Mn: more than 1.3 or Si: more than 0.1, the surface of the steel strip being cleaned, the steel strip being annealed, and the thus treated and annealed steel strip subsequently being coated with a hot dip coating, **characterised in that** the steel strip is oxidation-treated at temperatures below 200°C before the annealing, an oxide layer containing an iron oxide being formed on the surface of the steel strip to form oxides with iron from the steel strip, which oxide layer is reduction-treated in the course of annealing under a reducing atmosphere in order to achieve a surface substantially consisting of metal iron,
the oxidation treatment being an anodic oxidation, an oxide layer with a minimum thickness of at least 5 nm and at most up to 500 nm being formed on the surface of the steel strip,
the anodic oxidation taking place at current densities between 50 and 400 A/dm² in a 20 to 60% NaOH or KOH solution at an electrolyte temperature of at least 45°C up to at most 3 K below the boiling temperature of the electrolyte.

2. Method according to claim 1, **characterised in that** the oxidation treatment takes place at temperatures below 150°C, preferably below 135°C.

3. Method according to either claim 1 or claim 2, **characterised in that** the annealing takes place at temperatures of 660°C to 880°C.

4. Method according to at least one of claims 1 to 3, **characterised in that** the steel strip contains, in addition to iron and smelting-related impurities, one or more of the oxygen-affine elements in wt.%: Al: 0.02 to 15, Cr: 0.1 to 9, Mn: 1.3 to 35 or Si: 0.1 to 10.

5. Method according to claim 4, **characterised in that** the steel strip contains, in addition to iron and smelting-related impurities, one or more of the oxygen-affine elements in wt.%: Al: 0.02 to 3, Cr: 0.2 to 1, Mn: 1.5 to 7, Si: 0.15 to 3 or preferably: AI: 0.02 to 1, Cr: 0.3 to 1, Mn: 1.7 to 3, Si: 0.15 to 1.

6. Method according to claim 5, **characterised in that** an oxide layer with a thickness of 10 nm to 200 nm is formed on the surface of the steel strip.

7. Method according to claim 6, **characterised in that** an oxide layer with a thickness of 30 nm to 150 nm is formed on the surface of the steel strip.

8. Method according to at least one of claims 1 to 7, **characterised in that** the annealing treatment is carried out in a continuous annealing furnace, at an annealing temperature of 700°C to 880°C and an average heating rate of 5 K/s to 100 K/s, with a reducing annealing atmosphere consisting of 2 to 30% H₂ and 98 to 70% N₂, and a dew point between +15 and -70°C and a holding time of the steel strip at the annealing temperature of between 30 s and 650 s, with subsequent cooling to a temperature between 400°C and 500°C, with subsequent coating of the steel strip with the metal coating.

9. Method according to claim 8, **characterised in that** the annealing temperature is 750 to 850°C, the heating rate is from 10 to 50 K/s, the annealing atmosphere comprises 1 to 10% H₂, rest N₂ and a dew point between -10 to -50°C and a holding time of the steel strip at the annealing temperature of 60 to 180 s.

10. Method according to at least one of claims 1 to 9, **characterised in that** aluminium-silicon (AS, AlSi), zinc (Z), zinc-aluminium (ZA,), zinc-aluminium-iron (ZF/Galvannealed), zinc-magnesium-aluminium (ZM, ZAM), zinc-manganese-aluminium or aluminium-zinc (AZ) are used as metal coatings.

11. Use of the method for producing a steel strip according to any of claims 1 to 10 for producing parts for motor vehicles or for producing press-form-hardened components of motor vehicles.

## Revendications

1. Procédé de production d'une bande d'acier qui, en plus du fer comme composant principal et des impuretés inévitables, contient un ou plusieurs des éléments ayant une affinité pour l'oxygène en % en poids: AI: plus de 0,02, Cr: plus de 0,1, Mn: plus de 1, 3 ou Si: plus de 0,1, la surface de la bande d'acier étant nettoyée, la bande d'acier étant recuite puis la bande d'acier ainsi traitée et recuite étant revêtue d'un revêtement par immersion à chaud, **caractérisé en ce que** la bande d'acier est traitée par oxydation à des températures inférieures à 200 °C avant recuit, une couche d'oxyde contenant de l'oxyde de fer étant formée sur la surface de la bande d'acier en formant des oxydes avec le fer de la bande d'acier et étant traitée par réduction au cours du recuit dans une atmosphère réductrice pour obtenir une surface comprenant sensiblement du fer métallique,
le traitement par oxydation étant une oxydation anodique, une couche d'oxyde d'une épaisseur minimale d'au moins 5 nm et pouvant atteindre au maximum 500 nm étant formée sur la surface de la bande d'acier,
l'oxydation anodique à des densités de courant comprises entre 50 et 400 A/dm² dans une solution de NaOH ou de KOH de 20 à 60 % à une température d'électrolyte d'au moins 45 °C et pouvant atteindre au maximum 3 K au-dessous du point d'ébullition de l'électrolyte.

2. Procédé selon la revendication 1, **caractérisé en ce que** le traitement par oxydation est effectué à des températures inférieures à 150 °C, de préférence inférieures à 135 °C.

3. Procédé selon la revendication 1 ou 2, **caractérisé en ce que** le recuit est effectué à des températures de 660 °C à 880 °C.

4. Procédé selon l'une au moins des revendications 1 à 3, **caractérisé en ce que** la bande d'acier contient, en plus du fer et des impuretés dues au processus de fusion, un ou plusieurs des éléments ayant une affinité pour l'oxygène en % en poids: AI: 0,02 à 15, Cr: 0,1 à 9, Mn: 1,3 à 35 ou Si: 0,1 à 10.

5. Procédé selon la revendication 4, **caractérisé en ce que** la bande d'acier contient, en plus du fer et des impuretés dues au processus de fusion, un ou plusieurs des éléments ayant une affinité pour l'oxygène en % en poids: AI: 0,02 à 3, Cr: 0,2 à 1, Mn: 1, 5 à 7, Si: 0,15 à 3 ou de préférence: AI: 0,02 à 1, Cr: 0,3 à 1, Mn: 1,7 à 3, Si: 0,15 à 1.

6. Procédé selon la revendication 5, **caractérisé en ce qu'**une couche d'oxyde d'une épaisseur de 10 nm à 200 nm est formée à la surface de la bande d'acier.

7. Procédé selon la revendication 6, **caractérisé en ce qu'**une couche d'oxyde d'une épaisseur de 30 nm à 150 nm est formée à la surface de la bande d'acier.

8. Procédé selon l'une au moins des revendications 1 à 7, **caractérisé en ce que** le recuit est effectué dans un four de recuit continu à une température de recuit de 700 °C à 880 °C et une vitesse de chauffe de 5 K/s à 100 K/s sous atmosphère de recuit réductrice comprenant 2 à 30 % de H₂ et 98 à 70 % de N₂ et un point de rosée compris entre +15 et -70 °C et un temps de maintien de la bande d'acier à la température de recuit compris entre 30 s et 650 s avec refroidissement ultérieur à une température comprise entre 400 °C et 500 °C avec revêtement ultérieur de la bande d'acier avec le revêtement métallique.

9. Procédé selon la revendication 8, **caractérisé en ce que** la température de recuit étant de 750 à 850 °C, la vitesse de chauffe étant de 10 à 50 K/s, l'atmosphère de recuit contenant 1 à 10 % de H₂, le reste étant du N₂ et un point de rosée étant compris entre -10 à -50 °C et un temps de maintien de la bande d'acier à la température de recuit étant de 60 à 180 s.

10. Procédé selon l'une au moins des revendications 1 à 9, **caractérisé en ce que** les revêtements métalliques utilisés sont l'aluminium-silicium (AS, AISi), le zinc (Z), le zinc-aluminium (ZA), le zinc-aluminium-fer (ZF/recuit par galvanisation), le zinc-magnésium-aluminium (ZM, ZAM), le zinc-manganèse-aluminium ou l'aluminium-zinc (AZ).

11. Utilisation du procédé de production d'une bande d'acier selon l'une des revendications 1 à 10 pour produire des pièces pour véhicules automobiles ou pour produire des composants durcis par moulage par pression pour véhicules automobiles.
